# FASCICULE DE BREVET EUROPEEN

(11) **EP 3 728 667 B1**
(45) Date de publication et mention de la délivrance du brevet: **22.06.2022**
(21) Numéro de dépôt: 18833951.9
(22) Date de dépôt: 17.12.2018
(51) Int. Cl.: C22C 21/12, C22C 21/16, C22F 1/057, C22C 21/14

(54) **PROCEDE DE FABRICATION AMELIORE DE TÔLES EN ALLIAGE D'ALUMINIUM-CUIVRE-LITHIUM POUR LA FABRICATION DE FUSELAGE D'AVION ET TÔLE CORRESPONDANTE**
VERBESSERTES VERFAHREN ZUR HERSTELLUNG VON BLECHEN AUS EINER ALUMINIUM-KUPFER-LITHIUM-LEGIERUNG FÜR DIE HERSTELLUNG VON FLUGZEUGRÜMPFEN UND ENTSPRECHENDEM BLECH
IMPROVED PROCESS FOR MANUFACTURING SHEETS MADE OF ALUMINIUM-COPPER-LITHIUM ALLOY FOR AIRCRAFT FUSELAGE MANUFACTURE AND CORRESPONDING SHEET

(30) Priorité: 20.12.2017 FR 1762674
(43) Date de publication de la demande: 28.10.2020
(73) Titulaire: Constellium Issoire, 63500 Issoire (FR)
(72) Inventeur: LORENZINO, Pablo, 38500 SAINT CASSIEN (FR)
(74) Mandataire: Constellium - Propriété Industrielle
(86) Numéro de dépôt international: PCT/FR2018/053316
(87) Numéro de publication internationale: WO 2019/122639

(56) Documents cités:
- WO-A1-2006/131627
- WO-A1-2010/055225
- WO-A1-2013/054013
- WO-A2-2011/141647
- WO-A2-2015/082779
- US-A1- 2007 181 229
- KUMAR K S ET AL: "Effect of a prior stretch on the aging response of an Al-Cu-Li-Ag-Mg-Zr alloy", SCRIPTA METALLURGICA ET MATERIALIA, PERGAMON PRESS, GB, vol. 24, no. 7, 1 juillet 1990 (1990-07-01), pages 1245-1250, XP024180376, ISSN: 0956-716X, DOI: 10.1016/0956-716X(90)90336-F [extrait le 1990-07-01]
- ROBERTO J RIOJA ET AL: "The Evolution of Al-Li Base Products for Aerospace and Space Applications", METALLURGICAL AND MATERIALS TRANSACTIONS A, SPRINGER-VERLAG, NEW YORK, vol. 43, no. 9, 31 mars 2012 (2012-03-31), pages 3325-3337, XP035087941, ISSN: 1543-1940, DOI: 10.1007/S11661-012-1155-Z

## Description

### Domaine de l'invention

La présente invention concerne en général les procédés de fabrication de tôles en alliage 2XXX à base d'aluminium comprenant du lithium, notamment de tels procédés améliorés particulièrement adaptés aux contraintes de l'industrie aéronautique et spatiale. Les procédés selon l'invention sont spécialement appropriés pour la fabrication de tôles de fuselage.

### Etat de la technique

Un effort de recherche continu est réalisé dans l'industrie aéronautique et l'industrie spatiale tant en termes de composition des alliages qu'en termes de procédés de fabrication. Les alliages Al-Cu-Li sont particulièrement intéressants pour fabriquer des produits laminés en alliage d'aluminium, notamment des éléments de fuselage, car ils offrent des compromis de propriétés généralement plus élevés que les alliages conventionnels, notamment en termes de compromis entre la fatigue, la tolérance au dommage et la résistance mécanique. Ceci permet en particulier de réduire l'épaisseur des produits corroyés en alliage Al-Cu-Li, maximisant ainsi plus encore la réduction de poids qu'ils apportent. D'autre part, lors de la fabrication de tels produits, il est important de tenir compte des contraintes de l'industrie aéronautique où tout gain de temps dans la fabrication des produits semi-finis constitue un avantage concurrentiel important.

Le document EP 1 966 402 B2 divulgue en particulier des tôles de fuselage aux propriétés particulièrement avantageuses, ces tôles étant élaborées à l'aide d'un alliage comprenant notamment, en pourcentage en poids, Cu : 2,1 à 2,8 ; Li : 1,1 à 1,7 ; Ag : 0,1 à 0,8 ; Mg : 0,2 à 0,6 ; Mn : 0,2 à 0,6 ; Zr < 0,04 ; Fe et Si ≤ 0,1 chacun ; impuretés inévitables ≤ 0,05 chacune et 0,15 au total ; reste aluminium. Comme détaillé dans l'exemple 2 ci-après, un tel produit ne peut cependant être soumis à un procédé de fabrication optimisé en termes de durée de revenu sans une détérioration de ses propriétés, notamment de son compromis entre résistance mécanique et ténacité.

La demande de brevet WO2011/141647 décrit un alliage à base d'aluminium comprenant, en % en poids, 2,1 à 2,4 % de Cu, 1,3 à 1,6% de Li, 0,1 à 0,51 de Ag, 0,2 à 0,6 % de Mg, 0,05 à 0,15 % de Zr, 0,1 à 0,5 % de Mn, 0,01 à 0,12 % de Ti, optionnellement au moins un élément choisi parmi Cr, Se, et Hf, la quantité de l'élément, s'il est choisi, étant de 0,05 à 0,3% pour Cr et pour Se, 0,05 à 0,5% pour Hf, une quantité de Fe et de Si inférieure ou égale à 0,1 chacun, et des impuretés inévitables à une teneur inférieure ou égale à 0,05 chacune et 0,15 au total. L'alliage permet la réalisation de produits filés, laminés et/ou forgés particulièrement adaptés à la fabrication d'éléments d'intrados d'aile d'avion. Dans ce document la température utilisée pour le revenu dans les exemples est de 155 °C.

La demande de brevet WO2013/054013 concerne le procédé de fabrication d'un produit laminé notamment pour l'industrie aéronautique à base d'alliage d'aluminium de composition 2,1 à 3,9 % en poids de Cu, 0,7 à 2.0 % en poids de Li, 0,1 à 1,0 % en poids de Mg, 0 à 0,6 % en poids d'Ag, 0 à 1% % en poids de Zn, au plus 0,20 % en poids de Fe + Si, au moins un élément choisi parmi Zr, Mn, Cr, Se, Hf et Ti, la quantité dudit élément, s'il est choisi, étant 0,05 à 0,18 % en poids pour Zr, 0,1 à 0,6% en poids pour Mn, 0,05 à 0,3 % en poids pour Cr, 0,02 à 0,2 % en poids pour Se, 0,05 à 0,5 % en poids pour Hf et de 0,01 à 0,15 % en poids pour Ti, les autres éléments au plus 0,05% en poids chacun et 0,15% en poids au total, le reste aluminium, dans lequel, on réalise notamment un planage et/ou une traction avec une déformation cumulée d'au moins 0,5% et inférieure à 3%, et un traitement thermique court dans lequel la tôle atteint une température comprise entre 130 et 170°C pendant 0, 1 à 13 heures. Dans ce document la température utilisée pour le revenu dans les exemples est de 155 °C.

La demande de brevet WO2010/055225 concerne un procédé de fabrication d'un produit filé, laminé et/ou forgé à base d'alliage d'aluminium dans lequel : on élabore un bain de métal liquide comprenant 2,0 à 3,5 % en poids de Cu, 1,4 à 1,8 % en poids de Li, 0,1 à 0,5 % en poids d'Ag, 0, 1 à 1,0 % en poids de Mg, 0,05 à 0,18 % en poids de Zr, 0,2 à 0,6 % en poids de Mn et au moins un élément choisi parmi Cr, Sc, Hf et Ti, la quantité de l'élément, s'il est choisi, étant de 0,05 à 0,3 % en poids pour Cr et pour Sc, 0,05 à 0,5 % en poids pour Hf et de 0,01 à 0, 15 % en poids pour Ti, le reste étant de l'aluminium et des impuretés inévitables; on coule une forme brute à partir du bain de métal liquide et on homogénéise ladite forme brute à une température comprise entre 515 °C et 525°C de façon à ce que le temps équivalent à 520 °C pour l'homogénéisation soit compris entre 5 et 20 heures. Dans ce document la température utilisée pour le revenu dans les exemples est comprise entre 145 °C et 155 °C.

L'article de Kumar K S et al. « « Effect of prior stretch on the aging response of an Al-Cu-Li-Ag-Mg-Zr" Scripta metallurgica et materialia, Vol.24 n°7, Juillet 1990 pp 1245-1250 divulgue l'évolution de la microstructure d'un produit extrudé de composition 5.3Cu-1.4Li-0.4Ag-0.4Mg-0.17Zr (poids %) en fonction de la durée de revenu et du taux de traction avant revenu. Ce produit se distingue de l'invention par le fait que c'est un produit extrudé et la composition divulgue une teneur plus élévée en cuivre, argent et zirconium.WO2015082779 divulgue un procédé de fabrication de produit laminé ou forgé dont l'épaisseur est comprise entre 14 et 100 mm, en alliage d'aluminium de composition, en % en poids, Cu : 1,8 - 2,6; Li : 1,3 - 1,8; Mg : 0,1 - 0,5; Mn : 0,1 - 0,5 et Zr < 0,05 ou Mn < 0,05 et Zr 0.10 - 0.16; Ag : 0 - 0,5; Zn < 0,20; Ti : 0,01 - 0,15; Fe : < 0,1;Si : <0,1; autres éléments < 0,05 chacun et < 0,15 au total, reste aluminium dont la densité est inférieure à 2,670 g/cm3 comprenant une homogénéisation, une déformation à chaud dont les conditions sont telles lorsque la teneur en manganèse est de 0,1 à 0,5 % en poids et la teneur en zirconium est inférieure à 0,05 % en poids la température finale de déformation à chaud est au moins 400 °C et lorsque la teneur en manganèse est inférieure à 0,05 % en poids et la teneur en zirconium est comprise entre 0,10 et 0,16 % en poids la température finale de déformation à chaud est au plus de 400 °C, une mise en solution, une trempe, une traction contrôlée et un revenu. Les produits selon l'invention se distinguent par leur épaisseur destinée à des tôles de fuselage alors que ceux divulgués dans WO2015082779 sont destinés à la fabrication d'éléments d'intrados d'aile d'avion et présentent une épaisseur supérieure à 14 mm. Dans ce document, la température utilisée pour le revenu dans les exemples est comprise entre 140°C et 155°C.

US2007/0181229 divulgue un alliage d'aluminium comprenant 2,1 à 2,8 en poids. % Cu, 1,1 à 1,7 en poids. % Li, 0,1 à 0,8 en poids. % Ag, 0,2 à 0,6 en poids. % Mg, 0,2 à 0,6 en poids. % Mn, une teneur en Fe et Si inférieure ou égale à 0,1 en poids. % chacun, et une teneur en impuretés inévitables inférieure ou égale à 0,05 en poids. % chacun et 0,15 en poids. % total, et l'alliage étant sensiblement exempt de zirconium.

Il existe un besoin pour des produits en alliage aluminium-cuivre-lithium présentant un excellent compromis de propriétés, en particulier en termes de propriétés antinomiques telles que les propriétés de résistance mécanique statique et celles de ténacité. Lesdits produits doivent également présenter une bonne stabilité thermique, une bonne résistance à la corrosion, tout en pouvant être obtenus par un procédé simple, économique et susceptible de procurer un avantage concurrentiel important.

### Objet de l'invention

L'invention a pour objet un procédé de fabrication d'un produit corroyé en alliage d'aluminium 2. selon la revendication 1. Un autre objet de l'invention est un produit susceptible d'être obtenu par le procédé selon l'invention selon la revendication 11.

### Description des figures

Figure 1 : Courbe R dans le sens T-L (éprouvette CCT760) pour une tôle en alliage A
Figure 2 : Ténacité Kᵣ₆₀ (T-L) en fonction de la limite d'élasticité R_{p0,2}(TL) pour une tôle en alliage A
Figure 3 : Courbe R dans le sens T-L (éprouvette CCT760) pour une tôle en alliage B
Figure 4 : Ténacité Kq en fonction de la température de la seconde étape de revenu lors d'un revenu en deux étapes appliqué à un produit en alliage 2A97 (selon Zhong et al., 2011)
Figure 5 : Ténacité Kq en fonction de la température de revenu appliqué à un produit en alliage 8090 (selon Duncan and Martin, 1991)

### Description de l'invention

Sauf mention contraire, toutes les indications concernant la composition chimique des alliages sont exprimées comme un pourcentage en poids basé sur le poids total de l'alliage. L'expression 1,4 Cu signifie que la teneur en cuivre exprimée en % en poids est multipliée par 1,4. La désignation des alliages se fait en conformité avec les règlements de The Aluminium Association, connus de l'homme du métier. La densité dépend de la composition et est déterminée par calcul plutôt que par une méthode de mesure de poids. Les valeurs sont calculées en conformité avec la procédure de The Aluminium Association, qui est décrite pages 2-12 et 2-13 de « Aluminum Standards and Data ». Les définitions des états métallurgiques sont indiquées dans la norme européenne EN 515 (1993).

Les caractéristiques mécaniques statiques en traction, en d'autres termes la résistance à la rupture Rₘ, la limite d'élasticité conventionnelle à 0,2% d'allongement R_{p0,2}, et l'allongement à la rupture A%, sont déterminés par un essai de traction selon la norme NF EN ISO 6892-1 / ASTM E8 -E8M-13, le prélèvement et le sens de l'essai étant définis par la norme EN 485-1.

Une courbe donnant le facteur d'intensité de contrainte effectif en fonction de l'extension de fissure effective, connue comme la courbe R, est déterminée selon la norme E561-10 (2010). Le facteur d'intensité de contrainte critique Kc, en d'autres termes le facteur d'intensité qui rend la fissure instable, est calculé à partir de la courbe R. Le facteur d'intensité de contrainte K_{CO} est également calculé en attribuant la longueur de fissure initiale au commencement de la charge monotone, à la charge critique. Ces deux valeurs sont calculées pour une éprouvette de la forme requise. Kₐₚₚ représente le facteur K_{CO} correspondant à l'éprouvette qui a été utilisée pour effectuer l'essai de courbe R. K_{eff} représente le facteur K_{C} correspondant à l'éprouvette qui a été utilisée pour effectuer l'essai de courbe R. Δa_{eff(max)} représente l'extension de fissure du dernier point valide de la courbe R. La longueur de la courbe R - à savoir l'extension de fissure maximale de la courbe - est un paramètre en lui-même important, notamment pour la conception de fuselage. Kr60 représente le facteur d'intensité de contrainte effectif pour une extension de fissure effective Δa_{eff} de 60 mm.

Sauf mention contraire, les définitions de la norme EN 12258 (2012) s'appliquent.

Cherchant à optimiser plus encore les produits aptes à être utilisés dans l'industrie aéronautique tant en termes de propriétés que de procédés de fabrication, les inventeurs ont constaté de façon tout à fait surprenante que, contrairement aux autres alliages de la famille 2xxx contenant du Li, il était possible de produire un produit en alliage Al-Cu-Li aux propriétés optimisées à l'aide d'un procédé simple et particulièrement économique. Ainsi, le procédé selon l'invention comprend en particulier une étape de revenu de la tôle tractionnée par chauffage à une température d'au moins 160°C pendant une durée maximale de 30 heures. A l'issue du procédé de l'invention, le produit de composition particulière présente une ténacité égale ou différente de moins de 8%, préférentiellement moins de 5%, plus préférentiellement encore de moins de 4% voire 2%, de celle du même produit fabriqué selon un procédé classique de l'art antérieur, notamment un procédé identique à celui de l'invention à l'exception du revenu qui serait typiquement un revenu par chauffage à environ 152°C pendant environ 48h. A l'issue du procédé de l'invention, le produit de composition particulière présente avantageusement une limite conventionnelle d'élasticité Rp0,2 (TL) égale ou différente de moins de 8%, préférentiellement moins de 5%, plus préférentiellement encore de moins de 4% voire 2%, de celle du même produit fabriqué selon un procédé classique de l'art antérieur, notamment un procédé identique à celui de l'invention à l'exception du revenu qui serait typiquement un revenu par chauffage à environ 152°C pendant environ 48h.

Le procédé de fabrication d'un produit corroyé en alliage d'aluminium selon l'invention comprend tout d'abord une étape de coulée d'une plaque en alliage particulier. Ainsi, l'alliage comprend, en pourcentage en poids, Cu : 2,1 à 2,8 ; Li : 1,1 à 1,7 ; Mg : 0,2 à 0,9 ; Mn : 0,2 à 0,6 ; Ti 0,01 à 0,2 ; Ag < 0,1 ; Zr < 0,08 ; Fe et Si ≤ 0,1 chacun ; impuretés inévitables ≤ 0,05 chacune et 0,15 au total ; reste aluminium.

Dans un mode de réalisation avantageux, la plaque en alliage d'aluminium comprend de 2,2 à 2,6% en poids de Cu, préférentiellement de 2,3 à 2,5% en poids. Les inventeurs ont découvert que si la teneur en cuivre est supérieure à 2,8 % ou même 2,6% ou même encore 2,5% en poids, les propriétés de ténacité peuvent dans certains cas chuter rapidement, tandis que, si la teneur en cuivre est inférieure à 2,1 % ou même 2,2% ou même encore 2,3% en poids, la résistance mécanique peut être trop faible.

La plaque en alliage d'aluminium comprend de 1,1 à 1,7% en poids de lithium. De façon préférée, elle comprend de 1,2 à 1,6% en poids de Li, ou encore de 1,25 à 1,55% en poids. Une teneur en lithium supérieure à 1,7 % ou même 1,6% ou même encore 1,55% en poids peut entraîner des problèmes de stabilité thermique. Une teneur en lithium inférieure à 1,1 % ou même 1,2% ou même encore 1,25% en poids peut entraîner une résistance mécanique inadéquate et un gain inférieur en termes de densité.

La plaque en alliage d'aluminium comprend de 0,2 à 0,9% en poids de magnésium. Selon un mode avantageux, la plaque en alliage d'aluminium comprend de 0,25 à 0,75% en poids de Mg.

La plaque en alliage d'aluminium comprend de 0,01 à 0,2% en poids de titane.L'ajout de titane sous différentes formes, Ti, TiB ou TiC permet notamment de contrôler la structure granulaire lors de la plaque coulée. Selon un mode avantageux, la plaque en alliage d'aluminium comprend de 0,01 à 0,10% en poids de Ti.

La plaque comprend en outre moins de 0,1% en poids d'argent. Avantageusement, la plaque en alliage d'aluminium comprend moins de 0,05% en poids d'Ag, préférentiellement moins de 0,04% en poids.

La plaque en alliage d'aluminium comprend de 0,2 à 0,6% en poids de manganèse. Préférentiellement, elle comprend de 0,25 à 0,45% en poids de Mn. La plaque en alliage d'aluminium comprend moins de 0,08% en poids de zirconium. Dans un mode encore plus préféré, elle comprend moins de 0,05% en poids de Zr, préférentiellement moins de 0,04% en poids et, de manière encore plus préférée, inférieure à 0,03% voire 0,01 % en poids. Une faible teneur en zirconium permet d'améliorer la ténacité des alliages Al-Cu-Li-Ag-Mg-Mn selon l'invention; en particulier, la longueur de la courbe R est augmentée de manière significative. L'utilisation de manganèse à la place du zirconium afin de contrôler la structure granulaire présente plusieurs avantages supplémentaires tels que l'obtention d'une structure recristallisée et des propriétés isotropes notamment pour une épaisseur de 0,8 à 12,7 mm. D'une manière avantageuse, le taux de recristallisation des produits selon l'invention est supérieur à 80%, préférentiellement supérieur à 90%.

Le fer et le silicium affectent généralement les propriétés de ténacité. La quantité de fer doit être limitée à 0,1 % en poids (de préférence à 0,05 % en poids) et la quantité de silicium doit être limitée à 0,1 % en poids (de préférence à 0,05 % en poids).

Les impuretés inévitables doivent être limitées à 0,05 % en poids chacune et 0,15 % en poids au total.

Le procédé de fabrication selon l'invention comprend en outre une étape d'homogénéisation de la plaque de coulée à température de 480 à 520°C pendant 5 à 60 heures et, de manière préférée, cette étape est réalisée entre 490 et 510°C pendant 8 à 20 heures. Les températures d'homogénéisation supérieures à 520°C tendent en effet à réduire la performance de ténacité dans certains cas.

La plaque homogénéisée est ensuite laminée à chaud et optionnellement à froid en une tôle. Dans un mode de réalisation avantageux, le laminage à chaud est réalisé à une température initiale de 420 à 490°C, préférentiellement de 440 à 470°C. Le laminage à chaud est de préférence réalisé pour obtenir une épaisseur comprise entre environ 4 et 12,7 mm. Pour une épaisseur d'approximativement 4 mm ou moins, une étape de laminage à froid peut être optionnellement ajoutée, si nécessaire. Dans l'invention, la tôle obtenue a une épaisseur comprise entre 0,8 et 12,7 mm, et l'invention est plus avantageuse pour des tôles de 1,6 à 9 mm d'épaisseur, et encore plus avantageuse pour des tôles de 2 à 7 mm d'épaisseur.

Le produit laminé est ensuite mis en solution par traitement thermique à une température de 470 à 520°C pendant 15 min à 4 heures, puis trempé typiquement avec de l'eau à température ambiante.

Le produit mis en solution est ensuite soumis à une étape de traction de façon contrôlée avec une déformation permanente de 1 à 6%. De préférence, la traction de façon contrôlée est réalisée avec une déformation permanente comprise entre 2,5 et 5%.

De manière inattendue, les inventeurs ont découvert que le produit en alliage selon l'invention peut être fabriqué à l'aide d'un procédé optimisé, l'étape de revenu dudit procédé pouvant être réalisée à des températures particulièrement élevées, notamment supérieures à 160°C et même d'avantage alors que la durée du revenu peut être, par voie de conséquence, fortement réduite. De façon tout à fait surprenante, cette optimisation de procédé peut être réalisée sans détérioration des propriétés du produit, en particulier sans affecter le compromis limite conventionnelle d'élasticité Rp0,2 (LT) - ténacité Kapp (T-L).

Ainsi, le produit tractionné est soumis à une étape de revenu par un chauffage particulier à une température d'au moins 160°C pendant une durée maximale de 30 heures. Préférentiellement le revenu peut même être réalisé à une température d'au moins 162°C, préférentiellement d'au moins 165°C et, plus préférentiellement encore, d'au moins 170°C pendant une durée maximale de 30 heures, avantageusement 28 heures voire même 25h ou 20h. Avantageusement l'étape de revenu est réalisée à une température d'au plus 200°C et de préférence d'au plus 190°C et préférentiellement d'au plus 180 °C.

Dans un mode de réalisation préféré, le revenu est effectué à un temps équivalent tᵢ à 165°C compris entre 15 et 35 heures, préférentiellement entre 20 et 30h. Le temps équivalent t*ᵢ* à 165 °C est défini par la formule : ${t}_{i} = \frac{\int exp \left(-16400/T\right) dt}{exp \left(-16400/{T}_{ref}\right)}$ où T (en Kelvin) est la température instantanée de traitement du métal, qui évolue avec le temps t (en heures), et T_{ref} est une température de référence fixée à 438 K. ti est exprimé en heures. La constante Q/R = 16400 K est dérivée de l'énergie d'activation pour la diffusion du Cu, pour laquelle la valeur Q = 136100 J/mol a été utilisée.

Les présents inventeurs ont constaté que les produits obtenus par le procédé selon l'invention ne contiennent, parmi les phases contenant du lithium, pas la phase δ' (Al₃Li) mais uniquement la phase T1 (Al₂CuLi) ce qui est avantageux notamment en ce qui concerne la stabilité thermique du produit obtenu.

A l'issue du procédé selon l'invention, le produit de composition particulière présente une ténacité Kapp (T-L) égale ou différente de moins de 8%, préférentiellement moins de 5%, plus préférentiellement encore de moins de 4 voire 2%, de celle du même produit fabriqué selon un procédé classique de l'art antérieur, notamment un procédé identique à celui de l'invention à l'exception du revenu qui serait typiquement un revenu par chauffage à environ 152°C pendant environ 48h. A l'issue du procédé de l'invention, le produit de composition particulière présente également avantageusement une limite conventionnelle d'élasticité Rp0,2 (LT) égale ou différente de moins de 8%, préférentiellement moins de 5%, plus préférentiellement encore de moins de 4 voire 2%, de celle du même produit fabriqué selon un procédé classique de l'art antérieur, notamment un procédé identique à celui de l'invention à l'exception du revenu qui serait typiquement un revenu par chauffage à environ 152°C pendant environ 48h.

Selon un mode de réalisation préféré, le procédé selon l'invention permet l'obtention d'un produit présentant au moins l'une, avantageusement au moins deux voire trois ou plus des propriétés suivantes :
- limite conventionnelle d'élasticité, Rp0,2 (L), d'au moins 330 MPa, préférentiellement au moins 335 MPa et, plus préférentiellement encore, au moins 340 MPa ;
- limite conventionnelle d'élasticité, Rp0,2 (LT), d'au moins 325 MPa ; préférentiellement au moins 330 MPa et, plus préférentiellement encore, au moins 335 MPa ;
- ténacité en contrainte plane, Kapp (T-L), d'au moins 130 MPa√m ; préférentiellement au moins 135 MPa√m et, plus préférentiellement encore, au moins 140 MPa√m ;
- facteur d'intensité de contrainte effectif pour une extension de fissure effective Δa_{eff} de 60 mm, Kr60 (T-L), d'au moins 175 MPaVm ; préférentiellement au moins 180 MPa√m et, plus préférentiellement encore, au moins 185 MPa√m.

En outre, selon un mode de réalisation préféré compatible avec les modes précédents, le procédé selon l'invention permet l'obtention d'un produit présentant une très bonne stabilité thermique. Ainsi, avantageusement le produit obtenu directement à l'issue du procédé selon l'invention, c'est-à-dire à l'issue du revenu par chauffage à une température d'au moins 160°C pendant une durée maximale de 30 heures, et à l'issue d'un traitement thermique de 1000h à 85°C, présente une ténacité en contrainte plane, Kapp (T-L), et/ou un facteur d'intensité de contrainte effectif pour une extension de fissure effective Δa_{eff} de 60 mm, Kr60 (T-L), qui ne diffère pas plus de 7%, préférentiellement pas plus de 5% et, plus préférentiellement encore pas plus de 4% voire 2%.

Le produit selon l'invention est une tôle et plus préférentiellement une tôle mince, plus préférentiellement encore une tôle mince de fuselage. Le produit selon l'invention peut donc avantageusement être utilisé dans un panneau de fuselage pour aéronef.

Ces aspects, ainsi que d'autres de l'invention sont expliqués plus en détails à l'aide des exemples illustratifs et non limitants suivants.

### Exemples

### Exemple 1

L'alliage A de composition présentée dans le tableau 1 est un alliage selon l'invention.

**Tableau 1- Composition chimique (% en poids)**

| Référence de coulée | Si | Fe | Cu | Mn | Mg | Zr | Li | Ag | Ti |
|---|---|---|---|---|---|---|---|---|---|
| A | 0,01 | 0,03 | 2,3 | 0,3 | 0,3 | <0,01 | 1,4 | <0,01 | 0,03 |

| | | | | | | | | | |
|---|---|---|---|---|---|---|---|---|---|
| Analyse sur solide SOES (spectrométrie d'émission optique par étincelles). Moyenne sur trois échantillons. | | | | | | | | | |

Le procédé utilisé pour la fabrication de la tôle en alliage A a été le suivant : une plaque d'épaisseur environ 400 mm en alliage A a été coulée, homogénéisée à 508 °C pendant environ 12 heures puis scalpée. La plaque a été laminée à chaud pour obtenir une tôle ayant une épaisseur de 4 mm. Elle a été mise en solution à environ 500 °C puis trempée à l'eau froide. La tôle a ensuite été tractionnée avec un allongement permanent de 3 à 4%. Les revenus suivants ont été effectués sur différents échantillons de la tôle : 48h-152°C, 40h-155°C, 30h-160°C et 25h-165°C.

Pour chacune des conditions de revenu, une partie des tôles a été soumise à un test de stabilité thermique de 1000h à 85°C.

La ténacité des tôles a été caractérisée par des essais de courbe R suivant la norme ASTM E561-10 (2010). Les essais ont été effectués avec une éprouvette CCT (W=760 mm, 2a0=253 mm) pleine épaisseur. L'ensemble de résultats est reporté dans le tableau 2 et illustré par la figure 1.

**Tableau 2 - Données de résumé de la courbe R**

| **Conditions de revenu** | **Kr (MPa√m) à Δa_{eff} (mm)** | | | | | | | |
|---|---|---|---|---|---|---|---|---|
| | **10** | **20** | **30** | **40** | **50** | **60** | **70** | **80** |
| **48h à 152°C** | 104,4 | 133,3 | 152,9 | 166,4 | 179,2 | 190,9 | 201,9 | 212,3 |
| **40h à 155°C** | 116,7 | 141,2 | 157,5 | 172,7 | 183,7 | 192,5 | 203,3 | 212,2 |
| **30h à 160°C** | 102,1 | 131,7 | 152,4 | 166,7 | 179,9 | 191,6 | 199,6 | 209,7 |
| **25h à 165°C** | 101,8 | 130,5 | 149,2 | 164,9 | 177,0 | 188,9 | 199,3 | 209,4 |
| **48h à 152°C + 1000h à 85°C** | 104,7 | 133,9 | 153,6 | 167,3 | 181,1 | 192,8 | 202,0 | 212,3 |
| **40h à 155°C+ 1000h à 85°C** | 100,4 | 132,7 | 153,2 | 167,9 | 181,3 | 193,2 | 203,3 | 213,1 |
| **30h à 160°C + 1000h à 85°C** | 98,5 | 134,0 | 154,6 | 170,5 | 183,3 | 194,1 | 204,4 | 215,4 |
| **25h à 165°C + 1000h à 85°C** | 108,2 | 134,6 | 153,1 | 168,2 | 180,7 | 191,5 | 201,3 | 210,9 |

Des échantillons ont été prélevés à pleine épaisseur pour mesurer les caractéristiques mécaniques statiques en traction et la ténacité dans la direction T-L. Les éprouvettes utilisées pour la mesure de ténacité étaient des éprouvettes de géométrie CCT760 : 760mm (L) x 1250 mm (TL).

Les résultats sont reportés dans le tableau 3 et illustrés par la figure 2. La figure 2 témoigne du maintien d'un bon compromis entre la limite d'élasticité et la ténacité, notamment du maintien d'une excellente ténacité quelles que soit les conditions de revenu.

**Tableau 3 - Propriétés mécaniques et essais de ténacité**

| Conditions de revenu | Rp0,2 (LT) en MPa | Rm (LT) en MPa | A% (L) | Kapp (T-L) en MPa√m |
|---|---|---|---|---|
| 48h à 152°C | 334 | 393 | 12,9 | 145,0 |
| 40h à 155°C | 338 | 395 | 13,0 | 144,7 |
| 30h à 160°C | 337 | 394 | 13,0 | 143,0 |
| 25h à 165°C | 343 | 397 | 12,6 | 142,9 |
| 48h à 152°C + 1000h à 85°C | 337 | 394 | 12,3 | 144,7 |
| 40h à 155°C+ 1000h à 85°C | 349 | 406 | 13,1 | 145,4 |
| 30h à 160°C + 1000h à 85°C | 348 | 403 | 12,7 | 146,9 |
| 25h à 165°C + 1000h à 85°C | 350 | 404 | 12,0 | 144,0 |

### Exemple 2 - Référence

L'alliage B de composition présentée dans le tableau 4 est un alliage de référence notamment connu du document EP 1 966 402 B2.

**Tableau 4 - Composition chimique (% en poids)**

| Référence de coulée | Si | Fe | Cu | Mn | Mg | Zr | Li | Ag | Ti |
|---|---|---|---|---|---|---|---|---|---|
| B | 0,03 | 0,03 | 2,4 | 0,3 | 0,3 | <0,01 | 1,4 | 0,34 | 0,02 |

| | | | | | | | | | |
|---|---|---|---|---|---|---|---|---|---|
| Analyse sur solide SOES (spectrométrie d'émission optique par étincelles). Moyenne sur trois échantillons. | | | | | | | | | |

Le procédé utilisé pour la fabrication de la tôle en alliage B a été le suivant : une plaque d'épaisseur environ 400 mm en alliage B a été coulée, homogénéisée à 500 °C pendant environ 12 heures puis scalpée. La plaque a été laminée à chaud pour obtenir une tôle ayant une épaisseur de 5 mm. Elle a été mise en solution à environ 500 °C puis trempée à l'eau froide. La tôle a ensuite été tractionnée avec un allongement permanent de 1 à 5%. Les revenus suivants ont été effectués sur différents échantillons de la tôle : 48h-152°C, et 25h-165°C.

La ténacité des tôles a été caractérisée par des essais de courbes R suivant la norme ASTM E561-10 (2010). Les essais ont été effectués avec une éprouvette CCT (W=760 mm, 2a0=253 mm) pleine épaisseur. L'ensemble de résultats est reporté dans le tableau 5 et illustré par la figure 3.

**Tableau 5 - Données de résumé de la courbe R**

| **Conditions de revenu** | **Kr (MPa√m) à Δa_{eff} (mm)** | | | | | | | |
|---|---|---|---|---|---|---|---|---|
| | **10** | **20** | **30** | **40** | **50** | **60** | **70** | **80** |
| **48h à 152°C** | 101 | 130 | 150 | 166 | 179 | 190 | 200 | 209 |
| **25h à 165°C** | 99 | 119 | 135 | 147 | 157 | 164 | 171 | 177 |

Des échantillons ont été prélevés à pleine épaisseur pour mesurer les caractéristiques mécaniques statiques en traction et la ténacité dans la direction T-L, Les éprouvettes utilisées pour la mesure de ténacité étaient des éprouvettes de géométrie CCT760 : 760mm (L) x 1250 mm (TL)

Les résultats sont reportés dans le tableau 6.

**Tableau 6 - Propriétés mécaniques et essais de ténacité**

| Conditions de revenu | Rp0,2 (LT) en MPa | Rm (LT) en MPa | A% (L) | Kapp (T-L) en MPa√m |
|---|---|---|---|---|
| 48h à 152°C | 343 | 411 | 11.2 | 142 |
| 25h à 165°C | 367 | 428 | 10.3 | 123 |
| 48h à 152 °C + 1000 h à 85 °C | 377 | 457 | 10.7 | 122 |

### Exemple 3 - Référence

Les effets d'un revenu haute température ont également été étudiés dans la littérature. Cet exemple reprend les données présentées dans les articles ci-après cités mettant en évidence l'impact connu sur la ténacité d'un revenu haute température tel que celui de l'invention sur des alliages d'aluminium comprenant en particulier du cuivre et du lithium :
_Effects of aging treatment on strength and fracture toughness of 2A97 aluminum-lithium alloy, S. Zhong et al., The Chinese Journal of Nonferrous Metals, Vol 21, n3, 2011
_The effect of ageing temperature on the fracture toughness of an 8090 Al-Li alloy, K. J. Duncan and J. W. Martin, Journal of Materials Science Letters, Vol 10, Issue 18, pp 1098-1100, 1991

L'article de Zhong et al. est relatif à l'alliage Al-Cu-Li 2A97. Il met en évidence la diminution de ténacité induite par l'augmentation de température de la seconde étape de revenu lors d'un revenu en deux étapes sur un produit en alliage 2A97. La figure 4 présente les conditions de revenu suivantes :
- 16h à 135°C + 32h à 135°C ;
- 16h à 135°C + 18h à 150°C (diminution de ténacité de 6% par rapport à un revenu bi-pallier 16h à 135°C + 32h à 135°C) ;
- 16h à 135°C + 6h à 175°C (diminution de ténacité de 16% par rapport à un revenu bi-pallier 16h à 135°C + 32h à 135°C).

L'article de Duncan et Martin est relatif à l'alliage Al-Li 8090. L'objectif de cet article était d'étudier la variation de la ténacité avec l'augmentation de la température de revenu dans un matériau de dureté constante (propriétés statiques similaires). Il a ainsi été mis en évidence une diminution de ténacité induite par l'augmentation de température de revenu sur un produit en alliage 8090 pour un même état de revenu (même dureté). La figure 5 présente les conditions de revenu suivantes :
- 320h à 130°C ;
- 78h à 150°C (diminution de ténacité de 9% par rapport à un revenu de 320h à 130°C) ;
- 32h à 170°C (diminution de ténacité de 20% par rapport à un revenu de 320h à 130°C) ;
- 8,3h à 190°C (diminution de ténacité de 27% par rapport à un revenu de 320h à 130°C).

### Exemple 4

Des examens en microscopie électronique en transmission ont été effectués sur des produits selon l'invention et des produits de référence. Une plaque en alliage A a été transformée selon le procédé décrit dans l'exemple 1. Une plaque en alliage B a été transformée selon le procédé de l'exemple 2. 4 revenus ont été pratiqués 150 h à 130 °C (R1) ou 120h à 140°C (R2) ou 48 heures à 152 °C (R3) ou 20h à 175 °C (R4). Pour l'alliage A on a pratiqué les revenus R1, R2 et R4. Pour l'alliage B, on a pratiqué le revenu R3. Les produits obtenus ont été observés par microscopie électronique en transmission. Les échantillons ont été préparés par amincissement électrochimique double jet (30 % HNO3 + Méthanol, 20 V, - 30 °C). Le microscope électronique en transmission LEO EM912 OMEGA 120 kV équipé d'un filtre d'énergie pour la spectroscopie de perte d'énergie des électrons (EELS), d'un système d'analyse d'images SIS et d'un système d'analyse EDX (LINK OXFORD) a été utilisé. Les images ont été acquises soit par la caméra Slow Scan CCD (images numériques de haute qualité grâce à la grande gamme dynamique et à la linéarité de réponse), soit par la caméra SIT (images « grand champ » à la vitesse TV), soit sur des plans films (pour enregistrer les diagrammes de diffraction). La tension d'accélération était de 120 kV.
- Pour le produit obtenu avec l'alliage A avec le revenu selon l'invention R4, on n'observe pas de précipité de type δ' (Al₃Li) mais uniquement la phase T1 (Al₂CuLi). Pour les revenus R1 et R2 hors invention, la figure de diffraction correspondant à la phase δ' est observée. Pour le revenu R3 réalisé avec l'alliage B on observe également la phase δ' en moindre quantité.

## Revendications

1. Procédé de fabrication d'un produit corroyé en alliage d'aluminium comprenant les étapes suivantes :
a. coulée d'une plaque en alliage comprenant :
2,1 à 2,8 % en poids de Cu ;
1,1 à 1,7 % en poids de Li ;
0,2 à 0,9 % en poids de Mg ;
0,2 à 0,6 % en poids de Mn ;
0,01 à 0,2 % en poids de Ti
moins de 0,1 % en poids de Ag ;
moins de 0,08% en poids de Zr ;
une quantité de Fe et de Si inférieure ou égale à 0,1 % en poids chacun, et des impuretés inévitables à une teneur inférieure ou égale à 0,05% en poids chacune et 0,15% en poids au total ;
reste aluminium ;
b. homogénéisation de ladite plaque à 480-520°C pendant 5 à 60 heures ;
c. laminage à chaud et optionnellement à froid de ladite plaque homogénéisée en une tôle d'épaisseur comprise entre 0,8 et 12,7 mm ;
d. mise en solution de la tôle à 470-520°C pendant 15 minutes à 4 heures ;
e. trempe de la tôle mise en solution ;
f. traction de façon contrôlée de la tôle mise en solution et trempée avec une déformation permanente de 1 à 6% ;
g. revenu de la tôle tractionnée par chauffage à une température d'au moins 160°C, préférentiellement au moins 165°C, pendant une durée maximale de 30 heures, préférentiellement de 25 heures.

2. Procédé de fabrication selon la revendication 1 dans lequel l'étape g de revenu est effectuée à un temps équivalent ti à 165°C compris entre 15 et 35 heures, préférentiellement compris entre 20 et 30 heures, le temps équivalent ti à 165°C étant défini par la formule : ${t}_{i} = \frac{\int exp \left(-16400/T\right) dt}{exp \left(-16400/{T}_{ref}\right)}$ où T (en Kelvin) est la température instantanée de traitement du métal, qui évolue avec le temps t (en heures), et T_{ref} est une température de référence fixée à 438 K.

3. Procédé de fabrication selon l'un quelconque des revendications précédentes dans lequel la plaque en alliage d'aluminium comprend de 2,2 à 2,6% en poids de Cu, préférentiellement de 2,3 à 2,5% en poids.

4. Procédé de fabrication selon l'un quelconque des revendications précédentes dans lequel la plaque en alliage d'aluminium comprend de 1,2 à 1,6% en poids de Li, préférentiellement de 1,25 à 1,55% en poids.

5. Procédé de fabrication selon l'un quelconque des revendications précédentes dans lequel la plaque en alliage d'aluminium comprend de 0,25 à 0,75% en poids de Mg.

6. Procédé de fabrication selon l'un quelconque des revendications précédentes dans lequel la plaque en alliage d'aluminium comprend de 0,25 à 0,45% en poids de Mn.

7. Procédé de fabrication selon l'un quelconque des revendications précédentes dans lequel la plaque en alliage d'aluminium comprend moins de 0,05% en poids de Ag, préférentiellement moins de 0,04% en poids.

8. Procédé de fabrication selon l'un quelconque des revendications précédentes dans lequel la plaque en alliage d'aluminium comprend moins de moins de 0,05% en poids de Zr, préférentiellement moins de 0,04% en poids.

9. Procédé de fabrication selon l'un quelconque des revendications précédentes dans lequel le laminage à chaud est réalisé à une température initiale de 420 à 490°C, préférentiellement de 440 à 470°C.

10. Procédé de fabrication selon l'un quelconque des revendications précédentes dans lequel la traction de façon contrôlée de la tôle est réalisée avec une déformation permanente comprise entre 2,5 et 5%.

11. Tôle en alliage d'aluminium comprenant
2,1 à 2,8 % en poids de Cu ;
1,1 à 1,7 % en poids de Li ;
0,2 à 0,9 % en poids de Mg ;
0,2 à 0,6 % en poids de Mn ;
0,01 à 0,2 % en poids de Ti
moins de 0,1 % en poids de Ag ;
moins de 0,08% en poids de Zr ;
une quantité de Fe et de Si inférieure ou égale à 0,1 % en poids chacun, et des impuretés inévitables à une teneur inférieure ou égale à 0,05% en poids chacune et 0,15% en poids au total ; reste aluminium
d'épaisseur comprise entre 0.8 et 12.7 mm,
susceptible d'être obtenu par le procédé selon une quelconque des revendications 1 à 10 **caractérisé en ce que** parmi les phases contenant du lithium il ne contient pas la phase δ' mais uniquement la phase T1.

12. Tôle selon la revendication 11 présentant au moins l'une, avantageusement au moins deux préférentiellement trois ou plus des propriétés suivantes déterminées avec les méthodes décrites dans la description:
- limite conventionnelle d'élasticité, Rp0,2 (L), d'au moins 330 MPa, préférentiellement au moins 335 MPa et, plus préférentiellement encore, au moins 340 MPa ;
- limite conventionnelle d'élasticité, Rp0,2 (LT), d'au moins 325 MPa ; préférentiellement au moins 330 MPa et, plus préférentiellement encore, au moins 335 MPa ;
- ténacité en contrainte plane, Kapp (T-L), d'au moins 130 MPaVm ; préférentiellement au moins 135 MPa√m et, plus préférentiellement encore, au moins 140 MPa√m ;
- facteur d'intensité de contrainte effectif pour une extension de fissure effective Δa_{eff} de 60 mm, Kr60 (T-L), d'au moins 175 MPaVm ; préférentiellement au moins 180 MPa√m et, plus préférentiellement encore, au moins 185 MPa√m.

13. Tôle selon la revendication 11 ou la revendication 12 **caractérisé en ce que** à l'issue d'un traitement thermique de 1000h à 85°C, il présente une ténacité en contrainte plane, Kapp (T-L), et/ou un facteur d'intensité de contrainte effectif pour une extension de fissure effective Δa_{eff} de 60 mm, Kr60 (T-L), qui ne diffère pas plus de 7%, préférentiellement pas plus de 5% et, plus préférentiellement encore pas plus de 4% voire 2% comme déterminés avec les méthodes décrites dans la description.

## Patentansprüche

1. Verfahren zur Herstellung eines Knetprodukts aus Aluminiumlegierung, das die folgenden Schritte umfasst:
a. Gießen einer Platte aus einer Legierung mit:
2,1 bis 2,8 Gew.-% Cu;
1,1 bis 1,7 Gew.-% Li;
0,2 bis 0,9 Gew.-% Mg;
0,2 bis 0,6 Gew.-% Mn;
0,01 bis 0,2 Gew.-% Ti
weniger als 0,1 Gew.-% Ag;
weniger als 0,08 Gew.-% Zr;
Fe und Si in einer Menge von jeweils 0,1 Gew.-% oder weniger und unvermeidbaren Verunreinigungen in einer Menge von jeweils 0,05 Gew.-% oder weniger und 0,15 Gew.-% insgesamt;
Rest Aluminium;
b. Homogenisieren der Platte bei 480-520°C für 5 bis 60 Stunden;
c. Warm- und optional Kaltwalzen der homogenisierten Platte zu einem Blech mit einer Dicke zwischen 0,8 und 12,7 mm;
d. Lösungsglühen des Blechs bei 470-520°C für 15 Minuten bis 4 Stunden;
e. Abschrecken des lösungsgeglühten Blechs;
f. Kontrolliertes Ziehen des lösungsgeglühten und abgeschreckten Blechs mit einer bleibenden Verformung von 1 bis 6 %;
g. Auslagern des gezogenen Blechs durch Erhitzen auf eine Temperatur von mindestens 160°C, vorzugsweise mindestens 165°C, für eine Dauer von höchstens 30 Stunden, vorzugsweise 25 Stunden.

2. Herstellungsverfahren nach Anspruch 1, bei dem der Auslagerungsschritt g bei einer Äquivalentzeit tᵢ bei 165°C zwischen 15 und 35 Stunden, vorzugsweise zwischen 20 und 30 Stunden, durchgeführt wird, wobei die Äquivalentzeit ti bei 165°C definiert ist durch die Formel: ${t}_{i} = \frac{\int exp \left(-16400/T\right) dt}{exp \left(-16400/{T}_{ref}\right)}$ worin T (in Kelvin) die momentane Behandlungstemperatur des Metalls ist, die sich mit der Zeit t (in Stunden) ändert, und T_{ref} eine Referenztemperatur ist, die auf 438 K festgelegt ist.

3. Herstellungsverfahren nach irgendeinem der vorhergehenden Ansprüche, bei dem die Platte aus Aluminiumlegierung 2,2 bis 2,6 Gew.-% Cu, vorzugsweise 2,3 bis 2,5 Gew.-%, umfasst.

4. Herstellungsverfahren nach irgendeinem der vorhergehenden Ansprüche, bei dem die Platte aus Aluminiumlegierung 1,2 bis 1,6 Gew.-% Li, vorzugsweise 1,25 bis 1,55 Gew.-%, umfasst.

5. Herstellungsverfahren nach irgendeinem der vorhergehenden Ansprüche, bei dem die Platte aus Aluminiumlegierung 0,25 bis 0,75 Gew.-% Mg umfasst.

6. Herstellungsverfahren nach irgendeinem der vorhergehenden Ansprüche, bei dem die Platte aus Aluminiumlegierung 0,25 bis 0,45 Gew.-% Mn umfasst.

7. Herstellungsverfahren nach irgendeinem der vorhergehenden Ansprüche, bei dem die Platte aus Aluminiumlegierung weniger als 0,05 Gew.-% Ag, vorzugsweise weniger als 0,04 Gew.-%, umfasst.

8. Herstellungsverfahren nach irgendeinem der vorhergehenden Ansprüche, bei dem die Platte aus Aluminiumlegierung weniger als 0,05 Gew.-% Zr, vorzugsweise weniger als 0,04 Gew.-%, umfasst.

9. Herstellungsverfahren nach irgendeinem der vorhergehenden Ansprüche, bei dem das Warmwalzen bei einer Anfangstemperatur von 420 bis 490°C, vorzugsweise 440 bis 470°C, durchgeführt wird.

10. Herstellungsverfahren nach irgendeinem der vorhergehenden Ansprüche, bei dem das kontrollierte Ziehen des Blechs mit einer bleibenden Verformung zwischen 2,5 und 5 % durchgeführt wird.

11. Blech aus einer Aluminiumlegierung mit
2,1 bis 2,8 Gew.-% Cu;
1,1 bis 1,7 Gew.-% Li;
0,2 bis 0,9 Gew.-% Mg;
0,2 bis 0,6 Gew.-% Mn;
0,01 bis 0,2 Gew.-% Ti
weniger als 0,1 Gew.-% Ag;
weniger als 0,08 Gew.-% Zr;
einer Menge an Fe und Si von jeweils 0,1 Gew.-% oder weniger und unvermeidbaren Verunreinigungen in einer Menge von jeweils 0,05 Gew.-% oder weniger und 0,15 Gew.-% insgesamt; Rest Aluminium
mit einer Dicke zwischen 0,8 und 12,7 mm,
erhältlich durch das Verfahren nach irgendeinem der Ansprüche 1 bis 10,
**dadurch gekennzeichnet, dass** es unter den lithiumhaltigen Phasen nicht die δ'-Phase, sondern nur die T1-Phase enthält.

12. Blech nach Anspruch 11, aufweisend mindestens eine, vorteilhafterweise mindestens zwei, bevorzugt drei oder mehr der folgenden Eigenschaften, die mit den in der Beschreibung beschriebenen Methoden bestimmt werden:
- Dehngrenze, Rp0,2 (L), von mindestens 330 MPa, bevorzugt mindestens 335 MPa und noch bevorzugter mindestens 340 MPa;
- Dehngrenze, Rp0,2 (LT), von mindestens 325 MPa; bevorzugt mindestens 330 MPa und noch bevorzugter mindestens 335 MPa;
- Zähigkeit bei flächiger Belastung, Kapp (T-L), von mindestens 130 MPa√m; bevorzugt mindestens 135 MPa√m und noch bevorzugter mindestens 140 MPa√m;
- effektiver Spannungsintensitätsfaktor bei einer effektiven Rissausdehnung Δa_{eff} von 60 mm, Kr60 (T-L), von mindestens 175 MPa√m; bevorzugt mindestens 180 MPa√m und noch bevorzugter mindestens 185 MPa√m.

13. Blech nach Anspruch 11 oder 12, **dadurch gekennzeichnet, dass** es nach einer Wärmebehandlung von 1000h bei 85°C eine Zähigkeit bei flächiger Belastung, Kapp (T-L), und/oder einen effektiven Spannungsintensitätsfaktor bei einer effektiven Rissausdehnung Δa_{eff} von 60 mm, Kr60 (T-L), aufweist, die sich um nicht mehr als 7%, bevorzugt nicht mehr als 5% und noch bevorzugter nicht mehr als 4% oder sogar 2% unterscheiden, wie mit den in der Beschreibung beschriebenen Methoden bestimmt.

## Claims

1. Process for manufacturing a wrought product made of aluminum alloy comprising the following steps:
a. casting a rolling ingot made of alloy comprising:
2.1 to 2.8% by weight of Cu;
1.1 to 1.7% by weight of Li;
0.2 to 0.9% by weight of Mg;
0.2 to 0.6% by weight of Mn;
0.01 to 0.2% by weight of Ti;
less than 0.1% by weight of Ag;
less than 0.08% by weight of Zr;
a quantity of Fe and of Si less than or equal to 0.1% by weight each, and inevitable impurities at a concentration less than or equal to 0.05% by weight each and 0.15% by weight in total;
the rest aluminum;
b. homogenizing said rolling ingot at 480-520°C for 5 to 60 hours;
c. hot and optionally cold rolling said homogenized rolling ingot into sheet metal with a thickness between 0.8 and 12.7 mm;
d. solution heat treatment of the sheet metal at 470-520°C for 15 minutes to 4 hours;
e. quenching the solution heat treated sheet metal;
f. controlled stretching of the solution heat treated and quenched sheet metal with a permanent deformation of 1 to 6%;
g. aging of the stretched sheet metal by heating to a temperature of at least 160°C, preferably at least 165°C, for a maximum time of 30 hours, preferably 25 hours.

2. Manufacturing process according to claim 1, wherein the step g of aging is carried out at an equivalent time ti at 165°C between 15 and 35 hours, preferably between 20 and 30 hours, the equivalent time ti at 165°C being defined by the formula: ${t}_{i} = \frac{\int exp \left(-16400/T\right) dt}{exp \left(-16400/{T}_{ref}\right)}$ where T (in Kelvin) is the instantaneous temperature of treatment of the metal, which changes with the time t (in hours), and T_{ref} is a reference temperature set to 438 K.

3. Manufacturing process according to any one of the previous claims, wherein the rolling ingot made of aluminum alloy comprises from 2.2 to 2.6% by weight of Cu, preferably from 2.3 to 2.5% by weight.

4. Manufacturing process according to any one of the previous claims, wherein the rolling ingot made of aluminum alloy comprises from 1.2 to 1.6% by weight of Li, preferably from 1.25 to 1.55% by weight.

5. Manufacturing process according to any one of the previous claims, wherein the rolling ingot made of aluminum alloy comprises from 0.25 to 0.75% by weight of Mg.

6. Manufacturing process according to any one of the previous claims, wherein the rolling ingot made of aluminum alloy comprises from 0.25 to 0.45% by weight of Mn.

7. Manufacturing process according to any one of the previous claims, wherein the rolling ingot made of aluminum alloy comprises less than 0.05% by weight of Ag, preferably less than 0.04% by weight.

8. Manufacturing process according to any one of the previous claims, wherein the rolling ingot made of aluminum alloy comprises less than 0.05% by weight of Zr, preferably less than 0.04% by weight.

9. Manufacturing process according to any one of the previous claims, wherein the hot rolling is carried out at an initial temperature of 420 to 490°C, preferably of 440 to 470°C.

10. Manufacturing process according to any one of the previous claims, wherein the controlled stretching of the sheet metal is carried out with a permanent deformation of between 2.5 and 5%.

11. Sheet made of alloy comprising:
2.1 to 2.8% by weight of Cu;
1.1 to 1.7% by weight of Li;
0.2 to 0.9% by weight of Mg;
0.2 to 0.6% by weight of Mn;
0.01 to 0.2% by weight of Ti;
less than 0.1% by weight of Ag;
less than 0.08% by weight of Zr;
a quantity of Fe and of Si less than or equal to 0.1% by weight each, and inevitable impurities at a concentration less than or equal to 0.05% by weight each and 0.15% by weight in total; the rest aluminum;
with a thickness between 0.8 and 12.7 mm;
capable of being obtained by the method according to any one of claims 1 to 10, **characterized in that** among the phases containing lithium it does not contain the phase δ' but only the phase T1.

12. Sheet according to claim 11 having at least one, advantageously at least two, preferably three or more of the following properties determined with the methods described in the description:
- conventional elastic limit, Rp0.2 (L), of at least 330MPa, preferably at least 335MPa and, even more preferably, at least 340MPa;
- conventional elastic limit, Rp0.2 (LT), of at least 325MPa, preferably at least 330MPa and, even more preferably, at least 335MPa;
- planar-stress toughness, Kapp (T-L), of at least 130MPa√m, preferably at least 135MPa√m and, even more preferably, at least 140MPa√m;
- effective stress intensity factor for an effective crack extension Δa_{eff} of 60mm, Kr60 (T-L), of at least 175MPa√m, preferably at least 180MPa√m and, even more preferably, at least 185MPa√m.

13. Sheet according to claim 11 or claim 12, **characterized in that** at the end of a thermal treatment of 1000h at 85°C, it has a planar-stress toughness, Kapp (T-L), and/or an effective stress intensity factor for an effective crack extension Aa_{eff} of 60mm, Kr60 (T-L), that does not differ by more than 7%, preferably more than 5% and, even more preferably, more than 4% or even 2% as determined with the methods described in the description.
